# EUROPÄISCHE PATENTSCHRIFT

(11) **EP 1 531 021 B1**
(45) Veröffentlichungstag und Bekanntmachung des Hinweises auf die Patenterteilung: **17.01.2007**
(21) Anmeldenummer: 04026028.3
(22) Anmeldetag: 03.11.2004
(51) Int. Cl.: B22D 29/00, B22C 9/06

(54) **Giessverfahren zur Herstellung eines Gussteils**
Casting process for producing a casting piece
Procédé de coulée pour la fabrication d'une pièce coulée

(30) Priorität: 05.11.2003 DE 10352180
(43) Veröffentlichungstag der Anmeldung: 18.05.2005
(73) Patentinhaber: Deutsche Giesserei- und Industrie-Holding AG, 45127 Essen (DE)
(72) Erfinder: Dr.Ing.Jens Schreiner, 45657 Recklinghausen (DE); Dr.Ing.Andreas Flesch, 99310 Amstadt (DE); Dr.Ing Ingo wagner, 52064 Aachen (DE)
(74) Vertreter: Gesthuysen, von Rohr & Eggert

(56) Entgegenhaltungen:
- EP-A- 0 133 211
- DE-U1- 20 305 664
- GB-A- 1 327 579
- PATENT ABSTRACTS OF JAPAN Bd. 012, Nr. 078 (M-675), 11. März 1988 (1988-03-11) & JP 62 220241 A (TOYOTA MOTOR CORP), 28. September 1987 (1987-09-28)
- PATENT ABSTRACTS OF JAPAN Bd. 005, Nr. 047 (M-061), 28. März 1981 (1981-03-28) & JP 56 004343 A (HITACHI LTD), 17. Januar 1981 (1981-01-17)

## Beschreibung

Die Erfindung betrifft ein Gießverfahren zur Herstellung eines Gußteils nach dem Oberbegriff des Anspruchs 1.

Gußstücke, die häufig eine komplizierte Form haben, werden in der Regel in sogenannten "verlorenen" Formen oder in Dauerformen hergestellt. Beim Gießen in verlorenen Formen, die in der Regel aus einem mineralischen feuerfesten, körnigen Grund- oder Formstoff wie z. B. Quarzsand oder Chromerzsand sowie einem Bindemittel und oft auch noch aus weiteren Zusätzen zur Verbesserung der Formgrundstoffeigenschaften bestehen, wird die Form nach dem Gießen durch den Auspackvorgang zerstört. Wenn vorliegend von "Bindemittel" gesprochen wird, so ist damit nicht nur das Bindemittel als solches, sondern auch etwaige weitere Zusätze gemeint. Im Zusammenhang mit dem Gießen in verlorenen Formen wird zunächst ein Modell des Gußstückes aus Metall, Holz, Gips oder Kunststoff hergestellt. Das Modell bildet die Außenkontur des Grundstückes ab. Das Modell ist grundsätzlich wiederverwendbar. Zur Herstellung der Gießform wird der obere und untere Teil des Modells in einem Formkasten, nämlich einem Oberkasten und einem Unterkasten, positioniert und mit dem Formgrundstoff umgeben. Nach Verdichtung und Aushärtung des Formgrundstoffes werden die Modellteile aus der Sandform gezogen. Anschließend werden der Ober- und Unterkasten übereinander gesetzt. Die Negativform ist damit fertig gestellt.

Insbesondere bei hochschmelzenden Legierungen auf Fe-Basis wird das Gießen mit verlorenen Formen eingesetzt. Nachteil beim Gießen mit verlorenen Formen ist, daß nach jedem Gießvorgang nicht nur eine neue Gießform hergestellt werden muß, sondern daß die Wiederaufbereitung bzw. Entsorgung des Formgrundstoffes nach dem Gießen mit einem hohen anlagentechnischen und finanziellen Aufwand verbunden ist. Die Aufbereitung des Formgrundstoffes erfolgt in der Regel derart, daß der Formgrundstoff nach dem Gießen zunächst zerkleinert wird, da die einzelnen Partikel des Formstoffes aufgrund des Binders fest miteinander verbunden sind. Anschließend erfolgt eine thermische Behandlung, um den Binder zu verbrennen. Schließlich werden die thermischen Verbrennungsrückstände des Binders vom Formstoff entfernt. Von Bedeutung ist in diesem Zusammenhang insbesondere, daß die Formkästen zur Herstellung der Formen üblicherweise ein Standardformat haben, so daß gerade bei kleinen Gußteilen eine verhältnismäßig große Menge an Formgrundstoff benötigt wird, um die Form herstellen zu können.

Aufgabe der vorliegenden Erfindung ist es daher, ein Gießverfahren zur Verfiigung zu stellen, wodurch ein einfaches und kostengünstiges Gießen von Gußeisenwerkstoffen und Stahl möglich ist.

Die zuvor angegebene Aufgabe ist bei einem Verfahren der eingangs genannten Art erfindungsgemäß durch die kennzeichnenden Merkmale des Anspruchs 1 gelöst.. Bei der Erfindung wird die freiwerdende Erstarrungswärme des gerade gegossenen Gußteils dazu ausgenutzt, den Binder des gesamten in der Gießform befindlichen Formgrundstoffs zu verbrennen, so daß sich anschließend lose, rieselfähige und nicht mehr miteinander durch den Binder verbundene Formstoffpartikel ergeben. Im Ergebnis ist die Verweilzeit des erfindungsgemäß hergestellten Gußteils also länger, als dies herstellungstechnisch für das Gußteil tatsächlich notwendig wäre. Herstellungstechnisch kann das Gußteil nach dem Gießen entnommen werden, sobald es erstarrt ist. Bei der Erfindung schließt sich ein längerer Verweilschritt bzw. eine zusätzliche Verweildauer an, der bzw. die ganz bewußt auf die vollständige thermische Umsetzung des Binders des Formgrundstoffs abgestimmt ist. Zwar ist die Verlängerung der Verweilzeit bei gleichzeitiger Verbrennung des Binders für die Gießform nicht ganz unproblematisch, da die hohe Temperatur der Gießform schaden kann, jedoch ist festgestellt worden, daß, wenn überhaupt, nur ganz geringe Verschleißerscheinungen an der Gießform auftreten, wenn die freiwerdende Erstarrungswärme zur Verbrennung des gesamten Binders genutzt wird. In jedem Falle wirken sich die durch die Erfindung erzielten Vorteile aufgrund der vereinfachten Aufbereitung des Formgrundstoffs sehr viel deutlicher aus, als der etwaig höhere Verschleiß der Gießform.

Bei der Erfindung ist es so, daß ganz bewußt die Verweilzeit einerseits und die Schichtdicke des Formgrundstoffs andererseits in Abhängigkeit der Wandstärke des zu gießenden Gußteils und/oder in Abhängigkeit des Erstarrungsverhaltens der in die Gießform eingebrachten Schmelze gewählt wird. Je größer die Wandstärke des zu gießenden Gußteils ist, desto größer ist auch die Schichtdicke des Formgrundstoffs an der betreffenden Stelle in der Gießform zu wählen. Gleichzeitig ist die Verweilzeit so einzustellen, daß auch an dieser Stelle das Bindemittel unter Aufhebung der Bindungen zwischen den Formstoffpartikeln verbrennt.

Es ist festgestellt worden, daß die Schichtdicke des Formgrundstoffs bis auf maximal 150 mm eingestellt werden kann, um das erfindungsgemäße Ergebnis zu erzielen. Dabei versteht es sich, daß jeder einzelne Wert zwischen größer 0 mm und 150 mm, also 1, 2, ... 148, 149 mm eingestellt werden kann, ohne daß es einer expliziten Erwähnung bedarf.

Herstellungstechnisch läßt sich das erfindungsgemäße Verfahren leicht dadurch in den Gießprozeß integrieren, daß die zusätzliche Verweilzeit des Gußteils in der Gießform wenigstens ein Mehrfaches der Dauer eines Gießtaktes des Gießprozesses ist. Mit anderen Worten bedeutet dies, daß das Gußteil nicht zu dem Zeitpunkt entnommen wird, an dem es üblicherweise nach dem Gießen entnommen wird sondern einen Gießtakt später. Das Gußteil verbleibt also ganz bewußt einen weiteren Gießtakt in der Form, so daß der Binder vollständig verbrennen kann. Dabei betragen die Taktzeiten vorzugsweise weniger als 5 min, in der Regel weniger als 2 min, wobei jeder Wert kleiner 2 min möglich ist, ohne daß es einer expliziten Erwähnung bedarf.

Nach dem Gießen und der Entnahme des Gußteils aus der Gießform wird der Formgrundstoff üblicherweise aufbereitet. Auch bei dem erfindungsgemäßen Verfahren findet eine Aufbereitung des Formgrundstoffs statt. Erfindungsgemäß ist die Aufbereitung bei der Erfindung allerdings auf die Trennung des Formstoffs von den thermischen Verbrennungsrückständen des Binders beschränkt, da die einzelnen Formstoffpartikel nicht mehr über den Binder miteinander verbunden sind. Ein Zerkleinerungsschritt und/oder eine thermische Behandlung zur Aufbereitung des Formgrundstoffs ist bei der Erfindung nicht erforderlich.

Bevorzugt und in der Regel ausreichend ist eine Aufbereitung des Formgrundstoffs nach dem Gießen durch eine Sichtung und/oder eine Siebung, was letztlich zu einer erheblichen Verringerung der Aufbereitungskosten und des Aufbereitungsaufwandes und damit zu einer erheblichen Verringerung der Herstellungskosten des Gußteils führt.

Dem aufbereiteten Formstoff kann nach der Aufbereitung ein Binder zur erneuten Herstellung von Formgrundstoff zugegeben werden. Anschließend wird der Formgrundstoff auf die innere Oberflächenstruktur der Gießform vorzugsweise pneumatisch durch Luftimpulse aufgebracht, wobei der Formgrundstoff bei oder nach dem Aufbringen auf die innere Oberfläche der Gießform chemisch, vorzugsweise durch Begasen mit einem Katalysator, abgebunden wird.

Das erfindungsgemäße Verfahren eignet sich bei allen gängigen Gießverfahren. Von besonderem Vorteil ist es für das Niederdruckgießen, worauf nachfolgend noch näher eingegangen wird. Aber auch für das Schwerkraft-, Druckguß- und Kippgießen eignet sich das erfindungsgemäße Verfahren.

Die Gießform ist versehen mit einem äußeren ersten Formträger, einem äußeren zweiten Formträger, einem zwischen den Formträgern angeordneten Formkörper und einer auf den Formkörper zumindest bereichsweise aufgebrachten inneren Schicht aus Formgrundstoff zur Bildung des Gießhohlraums.

Obwohl es sich bei der vorgenannten Gießform vom Typ her auch um eine verlorene Form handelt, ergeben sich gegenüber dem Stand der Technik wesentliche Vorteile. Bedingt durch den zwischen den Formträgem angeordneten Formkörper, der bereits die Negativform bzw. den Gießhohlraum zumindest im wesentlichen vorgibt, ist lediglich eine geringere Menge an Formgrundstoff zur Herstellung der eigentlichen Negativform erforderlich. Daher fällt im Gegensatz zum Stand der Technik auch nur eine geringere Menge an Formgrundstoff bei jedem Gießvorgang an. Dies ist vor allem bei dünnwandigen Gußteilen mit einer Wandstärke zwischen 1 und 10 mm von Bedeutung. Beim Gießen derartiger dünnwandiger Gußteile fällt nämlich auch nur eine geringere Wärmemenge an, die vom Formgrundstoff während der Erstarrung aufgenommen werden muß. Der Binder des Formgrundstoffes verbrennt daher nur in einer Tiefe von wenigen Zentimetern. Bei der Erfindung wird nun genau dieser Umstand ausgenutzt und dementsprechend die Schichtdicke des aufgebrachten Formgrundstoffes in Abhängigkeit der Wandstärke des zu gießenden Gußteils und/oder in Abhängigkeit des Erstarrungsverhaltens oder Temperatur der in die Gießform eingebrachten Schmelze gewählt. Hierdurch ist letztlich im optimalen Fall auch nur die Menge an Formgrundstoff nötig, die aus technischen Gründen beim Gießen erforderlich ist. Demgegenüber ist es beim Stand der Technik so, daß gerade bei kleinen oder dünnwandigen Gußteilen erhebliche Mengen an Formgrundstoff, der nach dem Gießen an sich noch gebrauchsfähig wäre, der Wiederaufbereitung zugeführt werden. Dies ist nicht nur mit erhöhten und an sich nicht erforderlichen Kosten für den Formgrundstoff verbunden, sondern auch mit einem hohen anlagentechnischen Aufwand zur Wiederaufbereitung. Auch fallen höhere Energiekosten an. Darüber hinaus ist auch die Auslegung der Sandaufbereitung der Gießerei aufgrund der großen anfallenden Sandmengen aufwendiger. Schließlich entstehen beim Stand der Technik große Mengen an Stäuben, was nicht nur eine Umweltbelastung nach sich ziehen kann, sondern auch erhöhte Kosten für die Deponierung.

Die Verwendung des erfindungsgemäßen Formkörper bietet aber noch weitere Vorteile. Da der Formkörper, der die Negativgrundform bereit vorgibt, bereits ein Großteil des Volumens zwischen den Formträgern ausmacht und folglich nur geringe Sandmengen zur Herstellung einer Gießform erforderlich sind, können erheblich geringere Taktzeiten zur Herstellung der Gießform erzielt werden. Des weiteren ist es bei der erfindungsgemäßen Gießform ohne weiteres möglich, Kühlsegmente am Formträger oder am Formkörper zu befestigen, so daß sich eine exakte Positionierung ergibt, was, wie eingangs ausgeführt, gerade zur Fertigung von dünnwandigen Formgußteilen wesentlich ist. Im übrigen ist es auch ohne weiteres möglich, daß der Formkörper - bei entsprechender Materialwahl - zumindest bereichsweise selbst die Funktion eines Kühlsegmentes übernimmt, nämlich in Bereichen, die nicht oder nur mit einer geringen Schicht an Formgrundstoff beschichtet sind.

Geringe Taktzeichen lassen sich dabei insbesondere dadurch realisieren, daß das Aufbringen der Formgrundstoffschicht auf den Formkörper bzw. die einzelnen Formkörperhälften luftstromunterstützt erfolgt. Hierdurch kann auch ohne weiteres die Stärke der Sandschicht entsprechend den Erfordernissen einer gelenkten Erstarrung eingestellt werden. Nach dem Aufbringen der Schicht werden die Formkörperhälften dann aufeinander aufgesetzt, so daß die Gießform geschlossen ist.

Im übrigen ist festgestellt worden, daß bei Verwendung von metallischen und/oder keramischen Formträgern und einem metallischen Formkörper sich eine erhebliche Stabilisierung der Form ergibt, was gerade für die Fertigung dünnwandiger Gußteile von Bedeutung ist, wo enge Fertigungstoleranzen eingehalten werden müssen.

Von besonderem Vorteil im Zusammenhang mit der vorliegenden Erfindung ist es, den Formkörper modular aufzubauen, so daß sich dieser aus einer Mehrzahl von Formkörpersegmenten zusammensetzt. Durch diesen modularen Aufbau ist es in einfacher Weise möglich, einzelne Module zu ergänzen und damit die Negativgrundform für den Gießhohlraum vorzugeben. Die endgültige Negativform wird dann durch den Formgrundstoff, soweit dieser auf dem Formkörper aufgebracht ist, gebildet.

Bevorzugte Ausgestaltungen der Erfindung ergeben sich aus den Unteransprüchen.

Nachfolgend werden bevorzugte Ausführungsformen der Erfindung anhand der Zeichnung erläutert. Dabei zeigt
- Fig. 1: eine Querschnittsansicht einer ersten Ausführungsform einer erfindungsgemäßen Gießform,
- Fig. 2: eine weitere Querschnittsansicht der Gießform aus Fig. 1,
- Fig. 3: eine Querschnittsansicht einer zweiten Ausführungsform einer erfindungsgemäßen Gießform,
- Fig. 4: eine weitere Querschnittsansicht der Gießform aus Fig. 3,
- Fig. 5: eine Querschnittsansicht einer dritten Ausführungsform einer erfindungsgemäßen Gießform,
- Fig. 6: eine weitere Querschnittsansicht der Gießform aus Fig. 5,
- Fig. 7: eine Querschnittsansicht einer vierten Ausführungsform einer erfindungsgemäßen Gießform,
- Fig. 8: eine weitere Querschnittsansicht der Gießform aus Fig. 7,
- Fig. 9: eine Querschnittsansicht einer fünften Ausführungsform einer erfindungsgemäßen Gießform,
- Fig. 10: eine weitere Querschnittsansicht der Gießform aus Fig. 9,
- Fig. 11: eine Querschnittsansicht einer sechsten Ausführungsform einer erfindungsgemäßen Gießform und
- Fig. 12: eine Querschnittsansicht einer siebten Ausführungsform einer erfindungsgemäßen Gießform.

Bevor im einzelnen auf das erfindungsgemäße Gießverfahren eingegangen wird, wird zunächst eine Gießform 1 beschrieben, die sich besonders in Verbindung mit dem erfindungsgemäßen Gießverfahren eignet.

In den einzelnen Figuren ist jeweils eine Gießform 1 zur Herstellung eines Gußteils 2 unter Verwendung von Formgrundstoff 3 dargestellt. Bei dem Formgrundstoff handelt es sich in an sich bekannter Weise um mineralisches, feuerfestes, körniges Material, wie Sand, mit Bindemittel und gegebenenfalls weiteren Zusätzen. Durch die Verwendung von Formgrundstoff handelt es sich bei der Gießform 1 dem Grunde nach um eine Form des Typs "verlorene Form".

Die Gießform 1 weist einen äußeren ersten Formträger 4 und einen äußeren zweiten Formträger 5 auf. Bei den Formträgern 4 und 5 handelt es sich um die obere und untere Begrenzung der Gießform 1 bei horizontaler Anordnung. Es versteht sich, daß die Gießform selbstverständlich auch schräg oder aber vertikal angeordnet werden kann. Bei vertikaler Anordnung der Gießform 1 befinden sich die Formträger 4, 5 ebenfalls außen, sind dann aber rechts und links angeordnet. Die nachfolgenden Ausführungen beziehen sich in gleicher Weise auf die Rechts-Links-Anordnung der Formträger, wenngleich lediglich die Oben-Unter-Anordnung der Formträger dargestellt und beschrieben ist. Gleiches gilt im übrigen für die nachfolgend nach näher beschriebenen Formkörperhälften 13, 14. Zwischen den Formträgern 4, 5 befindet sich ein Formkörper 6, der üblicherweise aus Metall besteht, aber zumindest bereichsweise auch aus Keramik bestehen kann. Der Formkörper 6 liegt mit seinen Außenseiten 7, 8 an den Innenflächen 9, 10 der Formträger 4, 5 an. Die Innenfläche 11 des Formkörpers 6 ist profiliert und entspricht zumindest im wesentlichen der Außenkontur des Gußteils 2. Die Innenfläche 11 des Formkörpers 6 bildet damit eine Negativ-Vorform oder eine äußere Vorform. Auf die Innenfläche 11 des Formkörpers 6 ist zumindest teilweise eine Schicht 12 des Formgrundstoffs 3 zur Bildung des im einzelnen nicht bezeichneten Gießhohlraums aufgebracht. Die Schichtdicke variiert von 0 mm bis maximal 150 mm und kann jeden dazwischenliegenden Wert aufweisen, ohne daß eine Aufzählung im einzelnen erforderlich wäre.

Obwohl in den einzelnen Figuren die gesamte Innenfläche des Formkörpers 6 mit Formgrundstoff 3 beschichtet ist, darf darauf hingewiesen werden, daß aus gießtechnischen Gründen es grundsätzlich auch möglich ist, einzelne Flächenbereiche nicht zu beschichten. Hierauf wird nachfolgend noch näher eingegangen. Im übrigen ist es bei den dargestellten Ausführungsformen so, daß die Schicht 12 aus Formgrundstoff 3 zum Teil auch unmittelbar auf die Innenfläche 10 des unteren Formträgers 5 aufgebracht ist. Dies ist selbstverständlich bei bestimmten Gußteilen 2 auch im Bereich des oberen Formträgers 4 möglich, wenngleich dies vorliegend nicht dargestellt ist.

Wie sich aus den einzelnen Figuren ergibt, weist der Formkörper 6 eine erste Formkörperhälfte 13 und eine zweite Formkörperhälfte 14 auf. Die obere Formkörperhälfte 13 ist dabei am oberen Formträger 4 befestigt, während die untere Formkörperhälfte 14 am unteren Formträger 5 befestigt ist. Im geschlossenen Zustand der Gießform 1 liegen die Formkörperhälften 13, 14 jedenfalls in ihrem äußeren Randbereich 15 aufeinander auf, so daß die Gießform 1 in diesem Bereich geschlossen ist.

Vor allem aus den Figuren 11 und 12 ergibt sich, daß der Formkörper 6 eine Mehrzahl von insbesondere modular aufgebauten Formträgersegmenten 16 aufweist. Durch den modularen Aufbau ist es möglich, bedarfsweise einzelne Formkörpersegmente 16 zu ergänzen oder zu entfernen, um eine Variation der Dicke der Schicht 12 zu erzielen, um den Erfordernissen einer gelenkten Erstarrung gerecht zu werden. Modular bedeutet vorliegend jedenfalls auch, daß die Formkörpersegmente 16 baukastenartig aufgebaut sind, also die Längen, Breiten und/oder Höhen der einzelnen Formkörpersegmente 16 aufeinander in ihren Abmaßen abgestimmt sind, was bedeutet, daß ein bestimmtes Grundmaß n vorgesehen ist und alle Ausmaße ein ganzzahliges Vielfaches vom Grundmaß n sind. Die einzelnen Formkörperelemente 16 sind jeweils mit dem jeweiligen Formträger 4, 5 fest verbunden. Ist es zur Realisierung einer bestimmten Negativform bzw. Negativvorform erforderlich, Formkörperelemente 16 aufeinander anzuordnen, versteht es sich, daß in diesem Falle die betreffenden Formkörperelemente 16 aufeinander befestigt, insbesondere verschraubt sind. Im übrigen können an den Außenseiten 7, 8 der Formkörpersegmente 16 sowie an den Innenflächen 9, 10 der Formträger 4, 5 entsprechende Führungselemente, wie Zapfen und Nuten vorgesehen sein, um eine exakte Positionierung der einzelnen Formkörpersegmente 16 bzw. der Formkörperhälften 13, 14 an den Formträgem 4, 5 zu gewährleisten. Aufgrund des modularen Aufbaus des Formkörpers 6 ist es ohne weiteres möglich, entsprechende stets passende Führungs- oder Positionierelemente an den betreffenden Bauteilen vorzusehen.

In den einzelnen Ausführungsbeispielen sind die Formkörpersegmente 16 als massive Blöcke ausgeführt. Die massive Ausführung führt zu einem vergleichsweise hohen Gewicht sowohl des Oberkastens 17, der sich aus dem oberen Formträger 4, der oberen Formkörperhälfte 13 und der aufgebrachten Schicht 3 zusammensetzt, als auch des Unterkastens 18, der den unteren Formträger 5, die untere Formkörperhälfte 14 und die darauf aufgebrachte Schicht 12 aufweist. Für bestimmte Anwendungsfälle ist ein vergleichsweise hohes Gewicht jedenfalls des Oberkastens von Vorteil. In den dargestellten Ausführungsbeispielen wird die Gießform 1 beim Niederdruckgießen eingesetzt. Das Befüllen der Gießform 1 erfolgt von unten her, nämlich über eine üblicherweise als Anschnitt bezeichnete Öffnung 19 in dem unteren Formträger 5. Durch die massive Ausführung der oberen Formkörperhälfte 13 und das daraus resultierende hohe Eigengewicht kann ein "Aufschwimmen" des Oberkastens 17 beim Gießen verhindert werden. Zusätzliche Mittel zum Niederhalten des Oberkastens 17 oder aber eine Verklammerung der Gießform 1 kann eingespart werden.

Nicht dargestellt ist, daß die Formkörpersegmente 16 auf der dem jeweiligen Formträger 4, 5 zugewandten Seite zur Gewichtsersparnis auch mit Hohlräumen, Ausnehmungen und dergleichen versehen sein können. Hierdurch läßt sich dann eine Gewichtsersparnis erzielen, sofern dies - je nach Gießverfahren bzw. Anwendung - gewünscht und erforderlich ist.

Bei der in den Figuren 3 und 4 dargestellten Ausführungsform ist es so, daß am Formkörper 6 auf der Innenfläche 11, also auf der dem Formgrundstoff 3 zugewandten Seite Fixierhilfen 20 zur Verhinderung des unbeabsichtigten Ablösens des Formgrundstoffs 3 vom Formkörper 6 vorgesehen sind. Bei den Fixierhilfen 20 handelt es sich beispielsweise um Vorsprünge in Art von Moniereisen, die ein Ablösen des Formsandes durch auftretende Erschütterungen im Gießereibetrieb verhindern sollen. Statt Moniereisen ist es grundsätzlich auch möglich, Fixierhilfen in Art einer Oberflächenprofilierung der Innenfläche 11 des Formkörpers 6 vorzusehen, um eine bessere Verbindung des Formgrundstoffs 3 mit dem Formkörper 6 zu erhalten.

Der Formkörper 6 selbst bzw. die einzelnen Formkörpersegmente 16 bestehen vorzugsweise aus einem hochtemperaturbeständigen Material, wie insbesondere Graphit, Wolframkarbid oder Stahl. Eine derartige Materialwahl ist in der Regel erforderlich, da der Formkörper 6 einer hohen thermischen Beanspruchung beim Gießen unterliegt. Demgegenüber können die Formträger 4, 5 aus günstigeren Materialien hergestellt werden, da die thermische Belastung dieser Bauteile in der Regel erheblich geringer ist.

Bei den in den Figuren 11 und 12 dargestellten Ausführungsformen ist sowohl am oberen Formträger 4 als auch am unteren Formträger 5 jeweils ein Kühlsegment 21 befestigt. Durch die unmittelbare Befestigung der Kühlsegmente 21 an den Formträgern 4, 5 ergibt sich eine exakte Positionierung dieser Segmente, was im Hinblick auf eine gelenkte Erstarrung gerade bei dünnwandigen Gußteilen von erheblicher Bedeutung ist. Die Kühlsegmente 21 zeichnen sich dadurch aus, daß auf sie zumindest bereichsweise keine Schicht 12 aus Formgrundstoff 3 aufgebracht ist und von daher über die Kühlsegmente 21 sehr schnell Wärmeenergie abgeführt wird. Letztlich handelt es sich bei den Kühlsegmenten 21 um Formkörpersegmente 16, auf die nicht oder nur teilweise wärmeisolierender Formgrundstoff 3 aufgebracht ist.

Wie sich aus den einzelnen Darstellungen ergibt, ist der Formgrundstoff 3 mit unterschiedlicher Schichtdicke auf den Formkörper 6 bzw. die Innenfläche 11 aufgebracht. In Bereichen, in denen die Schmelze möglichst lange flüssig bleiben soll, ist die Schichtdicke größer, so daß sich dort eine wärmeisolierende Wirkung ergibt. In Bereichen, wo sich viel Material des Gußteils 2 befindet und/oder eine möglichst schnelle Erstarrung stattfinden soll, ist die Schichtdicke sehr gering oder aber es ist in diesen Bereichen ganz auf Formgrundstoff 3 verzichtet worden, wie dies bei den Ausführungsformen gemäß den Figuren 11 und 12 im Bereich der Kühlsegmente 21 der Fall ist. In jedem Falle kann die Stärke der Schicht 12 den Erfordernissen einer gelenkten Erstarrung entsprechend unter Berücksichtigung der Wandstärke des zu gießenden Gußteils 1 eingestellt und damit optimiert werden.

Auch wenn dies im einzelnen nicht dargestellt ist, ist der Formgrundstoff 3 selbst pneumatisch und zwar insbesondere durch Luftimpulse, also mit hoher Geschwindigkeit und bei hohem Druck, auf die Innenfläche 11 des Formkörpers 6 aufgebracht. Der Formgrundstoff 3 wird auf den Formkörper 6 quasi aufgeschossen. Hierdurch läßt sich exakt und in kürzester Zeit die gewünschte Schichtdicke realisieren. Im Hinblick auf dieses sehr schnelle Aufbringen des Formgrundstoffs 3 auf den Formkörper 6 sind im Formkörper 6 nicht dargestellte Öffnungen geringer Öffnungsweite zum Abführen von Luft beim luftstromunterstützten Aufbringen des Formgrundstoffs 3 vorgesehen. Der Formgrundstoff 3 wird vollautomatisch in der gewünschten Schichtdicke, die üblicherweise im einstelligen Zentimeterbereich liegt, aufgebracht, wobei sich aufgrund des im Formgrundstoff 3 enthaltenen Binders sich sehr schnell eine Verfestigung ergibt. Aufgrund dieser Art der Herstellung der Negativform lassen sehr geringe Taktzeiten zur Herstellung der Gießform 1 erzielen, zumal nur eine sehr geringe Menge an Formgrundstoff 3 auf den Formkörper 6 aufgebracht werden muß.

Wie sich aus den einzelnen Figuren weiter ergibt, sind die Formträger 4, 5 jeweils plattenförmig als sogenannte Grundplatten ausgebildet. Letztlich übernehmen die Grundplatten lediglich die Tragfunktion für den Formkörper 6, der in seiner Größe beliebig sein kann, allerdings nicht über die Grundplatten überstehen sollte. Die Erfindung bietet also die Möglichkeit, standardisierte Grundplatten einzusetzen, an denen je nach herzustellendem Gußteil größere oder kleinere Formkörper 6 befestigt werden. Aufgrund der plattenförmigen Ausbildung der Formträger 4, 5 bilden diese lediglich den oberen und unteren Abschluß der Gießform 1. Seitlich ist die Gießform 1 durch den Formkörper 6 bzw. die aufeinanderliegenden Formkörperhälften 13, 14 begrenzt.

Wie zuvor bereits ausgeführt, befindet sich vorliegend im unteren Formträger 5 eine Öffnung 19 zum Füllen der Gießform 1. Grundsätzlich ist es auch möglich, eine entsprechende Öffnung im oberen Formträger 4 oder aber seitlich am Formkörper 6 vorzusehen. Die Anordnung der Anschnitte erfolgt unter Berücksichtigung des jeweils gewählten Gießverfahren, wobei die Gießform 1 grundsätzlich neben dem Niederdruckgießen auch für das Schwerkraftund Druckgießen sowie für das Kippgießen eingesetzt werden kann.

In jedem Falle bietet es sich an, im Bereich des Anschnittes und/oder eines nicht dargestellten Speisers der Gießform 1 einen Einsatz 22 aus hitzebeständigem Material vorzusehen, wie dies in Figur 12 dargestellt ist. Der Einsatz kann aus Formgrundstoff oder aber aus handelsüblichen Isoliermaterialien bestehen. Nicht dargestellt ist, daß der Einsatz 22 grundsätzlich auch nach außen überstehen kann.

Bei der in den Figuren 5 und 6 dargestellten Ausführungsform ist im Bereich der Öffnung 19 eine Kühlung vorgesehen. Die Kühlung weist vorliegend wenigstens einen am Anschnitt vorbeigeführten und vorzugsweise diesen im wesentlichen umgebenden Kühlkanal 23 zur Führung eines Kühlmediums auf. Vorliegend befindet sich der Kühlkanal 23 in dem unteren Formträger 5, so daß dieser und insbesondere der Bereich der Öffnung 19 gekühlt wird. Verfahrensmäßig wird die Kühlung gegen Ende des Gießvorgangs aktiviert. Die entstehende Kühlwirkung wird zum Aufbau einer gelenkten Erstarrung bzw. zur Einstellung einer raschen Erstarrung im Bereich der Öffnung 19 genutzt. Die schnelle Erstarrung im Bereich der Öffnung 19 ist notwendig, um bei Nutzung geringer Taktzeiten ein Auslaufen des noch flüssigen Metalls aus der Öffnung 19 zu verhindern. Als Kühlmedien, die über den Kühlkanal 23 zugeführt und vorzugsweise im Kreislauf geführt werden, können alle geeigneten gasförmigen oder flüssigen Materialien verwendet werden.

Im übrigen darf darauf hingewiesen werden, daß der Anordnung der Kühlung im Bereich der Öffnung 19 auch eigenständige erfinderische Bedeutung zukommt, also unabhängig von der Realisierung der Formkörpers 6 und der aufgebrachten Schicht 12 aus Formgrundstoff 3.

In den Figuren 7 und 8 ist dargestellt, daß an einem der Formträger, vorliegend am unteren Formträger 5, Mittel zur Kopplung mit der zugeordneten Gießvorrichtung vorgesehen sind. Vorliegend handelt es sich bei den Kopplungsmitteln um Ausnehmungen 24, in die entsprechende Haken oder Vorsprünge der Gießvorrichtung eingreifen, wenn die Gießform 1 auf der Gießvorrichtung positioniert wird. Es versteht sich, daß es grundsätzlich auch möglich ist, zusätzlich oder lediglich am oberen Formträger 4 entsprechende Ausnehmungen vorzusehen.

In den Figuren 9 und 10 ist dargestellt, daß sowohl am oberen Formträger 4 als auch am unteren Formträger 5 Führungsmittel 25, 26 vorgesehen sind, um die Formträger 4, 5 in einfacher Weise verfahren und positionieren zu können. Im dargestellten Ausführungsbeispiel handelt es sich bei dem Führungsmittel 25 um einen langgestreckten, seitlich vom unteren Formträger 5 abstehenden Führungsvorsprung, während es sich bei dem Führungsmittel 26 um eine Mehrzahl seitlich abstehender Führungsstücke handelt.

Das erfindungsgemäße Verfahren läuft nun derart ab, daß nach dem Gießen eines Gußteils 2 dieses noch so lange in der Gießform 1 verbleibt, bis der Binder des Formgrundstoffs 3 vollständig verbrannt ist und lediglich neben dem Formstoff bzw. den Formstoffpartikeln noch Verbrennungsrückstände des Binders verbleiben, die jedoch keine feste Verbindung zwischen den einzelnen Formstoffpartikeln bewirken. Zur Gewährleistung einer derartigen Verbrennung bzw. thermischen Umsetzung des Binders sollte die Temperatur während oder nach dem Gießvorgang an jeder Stelle der Innenkontur der Gießform, an der sich Formgrundstoff befindet, mindestens 350 °C, vorzugsweise etwa 400 °C betragen.

Nach der Entnahme des gegossenen Gußteils 2 wird der Formgrundstoff 3 aus der Gießform 1 einer Aufbereitungsstufe zugeführt, wo der Formstoff von den Verbrennungsrückständen des Binders, wobei es sich im wesentlichen um Staubpartikel handelt, getrennt wird, was vorzugsweise durch eine Sichtung und/oder Siebung erfolgt. Eine thermische Behandlung und/oder eine Zerkleinerung ist nicht mehr erforderlich. Anschließend kann dem aufbereiteten Formstoff zur erneuten Herstellung von Formgrundstoff 3 erneut Binder zugegeben werden.

Das Herstellen einer neuen Gießform 1 erfolgt dann derart, daß zunächst auf den jeweiligen Formträger 4, 5 die Formkörpersegmente 16 aufgesetzt und mit Hilfe entsprechender Positionier- oder Formschlußmittel exakt positioniert werden. Anschließend werden die Formkörpersegmente 16 mit dem jeweiligen Formträger 4, 5 fest verbunden. Dann wird der Formgrundstoff 3 in der in Abhängigkeit der Wandstärke des herzustellenden Gußteils erforderlichen Schichtdicke pneumatisch durch Luftimpulse aufgebracht. Durch Zugabe eines entsprechenden Katalysators ergibt sich dann eine chemische Reaktion des Binders, so daß der Formgrundstoff nach dem Aufbringen auf dem Formkörper abgebunden wird. Der Katalysator wird durch Begasen zugeführt. Die erforderliche Schichtdicke zur Erzielung einer gelenkten Erstarrung obliegt dem Fachmann unter Berücksichtigung seines Fachwissens auf der Grundlage der vorgenannten Parameter. Grundsätzlich gilt dabei, daß in Bereichen, in denen möglichst spät eine Erstarrung stattfinden soll, eine große Schichtdicke gewählt wird, während in Bereichen, in denen die Schmelze schnell erstarren soll, eine sehr geringe bis keine Schichtdicke vorhanden sein soll. In Fällen, in denen die Schmelze unmittelbar mit Kühlsegmenten 21 bzw. Formkörpersegmenten 16 in Kontakt kommt, ergibt sich letztlich eine Kombination aus metallischer Dauerform und verlorener Form. Nach dem Aufbringen der Schicht 12 werden die Formkörperhälften 13, 14 aufeinandergesetzt, so daß die Gießform 1 geschlossen ist und Schmelze eingebracht werden kann.

Das erfindungsgemäße Verfahren eignet sich insbesondere zur Herstellung von Karosseriebauteilen aus Stahl einer Kraftfahrzeug-Tragrahmenstruktur, wobei das Karosseriebauteil als dünnwandiges Stahlgußteil ausgebildet ist. Durch die Verwendung von Edelstahl als Gußmaterial lassen sich besondere Festigkeitswerte erzielen. Grundsätzlich sind unterschiedliche Arten von Edelstahl verwendbar. Bevorzugt wird ein Edelstahl mit einer Festigkeit von mindestens 400 MPa und einer Bruchdehnung von etwa 25 % eingesetzt. Beispielsweise kann ein Edelstahl verwendet werden, der neben Eisen weiterhin 0,1 % bis 0,3 %, insbesondere etwa 0,2 % Kohlenstoff, 3 % bis 7 %, insbesondere etwa 5 % Mangan, 0,2 % bis 0,6 %, insbesondere etwa 0,4 % Silizium, 15 % bis 26 %, insbesondere etwa 21 % Chrom, 0,5 % bis 1,7 %, vorzugsweise etwa 1,1 % Nickel, 0,3 % bis 0,7 %, insbesondere etwa 0,5 % Kupfer und 0,08 % bis 0,18 %, vorzugsweise 0,13 % Stickstoff enthält.

## Patentansprüche

1. Gießverfahren zur Herstellung eines Gußteils (2), insbesondere eines dünnwandigen StahlguBbauteils, unter Verwendung einer Gießform (1), mit einer zumindest bereichsweise auf die innere Oberflächenstruktur der Gießform (1) aufgebrachten dünnen Schicht aus Formstoff und Binder aufweisenden Formgrundstoff (3) zur Bildung des Gießhohlraumes, wobei der Formstoff durch den Binder vor dem Gießvorgang verfestigt ist und wobei Binder beim Gießen unter Aufhebung der Bindungen zwischen den Formstoffpartikeln thermisch umgesetzt wird, **dadurch gekennzeichnet, daß** das Gußteil (2) während einer ersten Verweilzeit in der Gießform (1) erstarrt und daß das Gußteil (2) nach dem Erstarren für eine zusätzliche zweite Verweilzeit in der Gießform (1) verbleibt, daß die zusätzliche zweite Verweilzeit ein weiterer Gießtakt des Gießprozesses ist und daß die Zeitdauer der zusätzlichen zweiten Verweilzeit derart eingestellt wird, daß durch die Verlängerung der Verweilzeit des Gußteils (2) in der Gießform (1) die thermische Umsetzung des gesamten Binders gewährleistet wird.

2. Gießverfahren nach Anspruch 1, **dadurch gekennzeichnet, daß** die Verweilzeit einerseits und die Schichtdicke des Formgrundstoffs (3) andererseits in Abhängigkeit der Wandstärke des zu gießenden Gußteils (2) und/oder in Abhängigkeit des Erstarrungsverhaltens der in die Gießform (1) eingebrachten Schmelze gewählt wird.

3. Gießverfahren nach einem der Ansprüche 1 oder 2, **dadurch gekennzeichnet, daß** der Formgrundstoff (3) nach dem Gießen aufbereitet wird und daß die Aufbereitung auf die Trennung des Formstoffs von den thermischen Verbrennungsrückständen des Binders beschränkt ist, ohne daß ein Zerkleinerungsschritt und/oder eine thermische Behandlung erforderlich sind.

4. Gießverfahren nach einem der vorhergehenden Ansprüche, **dadurch gekennzeichnet, daß** die Aufbereitung des Formgrundstoffs (3) nach dem Gießen durch eine Sichtung und/oder eine Siebung erfolgt.

5. Gießverfahren nach einem der vorhergehenden Ansprüche, **dadurch gekennzeichnet, daß** der Formgrundstoff (3) auf die innere Oberflächenstruktur des Formkörpers (6) pneumatisch durch Luftimpulse aufgebracht wird und daß, vorzugsweise, der Formgrundstoff (3) bei und/oder nach dem Aufbringen auf den Formkörper (6) chemisch, vorzugsweise durch Begasen mit einem Katalysator, abgebunden wird.

## Claims

1. Casting method for producing a casting (2), in particular a thin-walled steel casting, using a casting mould (1), with a thin layer of mould base material (3) containing mould material and binder being applied at least in some areas to the inner surface structure of the casting mould (1) in order to form the casting cavity, wherein the mould material is hardened by the binder prior to the casting process, and wherein the binder is thermally reacted during the casting process, thereby breaking the bonds between the particles of mould material, **characterised in that** the casting (2) solidifies during a first residence time in the casting mould (1), and **in that** the casting (2) remains in the casting mould (1) for an additional, second residence time after solidification, **in that** the additional, second residence time is a further casting cycle of the casting process, and **in that** the duration of the additional, second residence time is set in such a way that the thermal reaction of the entire binder is ensured by extending the residence time of the casting (2) in the casting mould (1).

2. Casting method according to Claim 1, **characterised in that** the residence time on the one hand and the layer thickness of the mould base material (3) on the other hand are selected as a function of the wall thickness of the casting (2) to be cast and/or as a function of the solidification behaviour of the melt introduced into the casting mould (1).

3. Casting method according to one of Claims 1 or 2, **characterised in that** the mould base material (3) is recycled after the casting process, and **in that** the recycling is limited to separating the mould material from the thermal incineration residues of the binder, without a comminution step and/or a heat treatment being necessary.

4. Casting method according to one of the preceding claims, **characterised in that** the recycling of the mould base material (3) after the casting process takes place by means of sorting and/or sieving.

5. Casting method according to one of the preceding claims, **characterised in that** the mould base material (3) is applied to the inner surface structure of the mould body (6) pneumatically by means of air pulses, and **in that** preferably the mould base material (3) is chemically set during and/or after application to the mould body (6), preferably by gassing with a catalyst.

## Revendications

1. Procédé de moulage pour la fabrication d'une pièce moulée (2), en particulier d'un élément moulé en acier à parois minces, en utilisant un moule (1) comprenant une mince couche constituée d'une substance de base pour le moulage (3) présentant une substance pour le moulage et un liant pour la formation de l'espace creux de moulage, au moins dans certaines parties sur la structure superficielle interne du moule (1), la substance pour le moulage étant consolidée par le liant avant le processus de moulage et le liant étant soumis, lors du moulage, via la suppression des liaisons entre les particules de substances de moulage, à une mise en réaction par voie thermique, **caractérisé en ce que** la pièce moulée (2) est soumise à une solidification au cours d'un premier temps de séjour dans le moule (1) et **en ce que** la pièce moulée (2), après la solidification, reste au cours d'un deuxième temps de séjour supplémentaire dans le moule (1), **en ce que** le deuxième temps de séjour supplémentaire représente un cycle de moulage ultérieur du processus de moulage, et **en ce que** la durée du deuxième temps de séjour supplémentaire est réglée de telle sorte que, via la prolongation du temps de séjour de la pièce moulée (2) dans le moule (1), on garantit la mise en réaction thermique de la totalité du liant.

2. Procédé de moulage selon la revendication 1, **caractérisé en ce que** le temps de séjour d'une part et l'épaisseur de la substance de base de moulage (3) d'autre part sont sélectionnés en fonction de l'épaisseur de paroi de la pièce à mouler (2) et/ou en fonction du comportement de solidification de la masse fondue incorporée dans le moule (1).

3. Procédé de moulage selon la revendication 1 ou 2, **caractérisé en ce que** la substance de base pour le moulage (3) est traitée après le moulage et **en ce que** le traitement est limité à la séparation entre la substance pour le moulage et les résidus de la combustion thermique du liant, sans nécessiter une étape de concassage et/ou un traitement thermique.

4. Procédé de moulage selon l'une quelconque des revendications précédentes, **caractérisé en ce que** le traitement de la substance de base pour le moulage (3) après le moulage a lieu via un criblage et/ou un tamisage.

5. Procédé de moulage selon l'une quelconque des revendications précédentes, **caractérisé en ce que** la substance de base pour le moulage (3) est appliquée sur la structure superficielle interne du corps de moule (6) par voie pneumatique, via des impulsions d'air et **en ce que**, de préférence, la substance de base pour le moulage (3) pendant et/ou après l'application sur le corps de moule (6), est détachée par voie chimique, de préférence par purge avec un catalyseur.
